# EUROPÄISCHE PATENTSCHRIFT

(11) **EP 2 403 968 B1**
(45) Veröffentlichungstag und Bekanntmachung des Hinweises auf die Patenterteilung: **08.07.2015**
(21) Anmeldenummer: 10706641.7
(22) Anmeldetag: 03.03.2010
(51) Int. Cl.: C22C 21/02, C22C 21/04, C22F 1/043, B22D 17/00, B22D 21/04

(54) **ALUMINIUMLEGIERUNG**
ALUMINIUM ALLOY
ALLIAGE EN ALUMINIUM

(30) Priorität: 06.03.2009 EP 09405042
(43) Veröffentlichungstag der Anmeldung: 11.01.2012
(73) Patentinhaber: Rheinfelden Alloys GmbH & Co. KG, 79618 Rheinfelden (DE)
(72) Erfinder: KOHLMANN, Peter, 74838 Limbach/Baden (DE)
(74) Vertreter: Rentsch Partner AG
(86) Internationale Anmeldenummer: PCT/EP2010/052715
(87) Internationale Veröffentlichungsnummer: WO 2010/100204

(56) Entgegenhaltungen:
- EP-A- 0 687 742
- EP-A- 1 331 281
- EP-A- 1 683 881
- US-A1- 2005 163 647

## Beschreibung

Die Erfindung betrifft eine Aluminiumlegierung mit guter elektrischer Leitfähigkeit und guter Wärmeleitfähigkeit zur Herstellung von Druckgussbauteilen.

Für im Druckgiessverfahren hergestellte Bauteile mit guter elektrischer Leitfähigkeit und guter Wärmeleitfähigkeit, wie zum Beispiel als Abdeckung der Elektronik in Automobilen eingesetzte Kühlkörper, wird standardmässig die genormte Legierung LM 6 nach BS 1490 (AC 47000, AlSi12(Cu)) verwendet.

EP 1 683 881 A1 offenbart eine Druckgusslegierung mit 6-22 gew.-% Si, 0,05-0,20 gew.-% Sr, max. 0,4 gew.-% Fe, max. 4,5 gew.-% Cu, max. 0,50 gew.-% Mn, max. 0,60 gew.-% Mg, max. 3,0 gew.-% Zn und Aluminium als Rest.

Der Erfindung liegt die Aufgabe zugrunde, eine für den Druckguss geeignete Aluminiumlegierung mit gegenüber den aus dem Stand der Technik bekannten Legierungen verbesserter elektrischer Leitfähigkeit und Wärmeleitfähigkeit bereitzustellen.

Zur erfindungsgemässen Lösung der Aufgabe führt, dass die Legierung
8,0 bis 9,0 Gew.-% Silizium
0,5 bis 0,7 Gew.-% Eisen
max. 0,010 Gew.-% Kupfer
max. 0,010 Gew.-% Magnesium
max. 0,010 Gew.-% Mangan
max. 0,001 Gew.-% Chrom
max. 0,020 Gew.-% Titan
max. 0,020 Gew.-% Vanadium
max. 0,05 Gew.-% Zink
0,010 bis 0,030 Gew.-% Strontium
und Aluminium als Rest mit herstellungsbedingten Verunreinigungen einzeln max. 0,05 Gew.-%, insgesamt max. 0,2 Gew.-% enthält.

Bei einer bevorzugten Variante der erfindungsgemässen Legierung beträgt die Summe der Elemente Mangan, Titan, Vanadium und Chrom ≤ 0,02 Gew.-%.

Ein bevorzugter Anwendungsbereich der erfindungsgemässen Aluminiumlegierung ist die Herstellung von Bauteilen mit guter elektrischer Leitfähigkeit und guter Wärmeleitfähigkeit, beispielsweise Kühlkörper für elektronische Bauteile, im Druckgiessverfahren.

Weitere Vorteile, Merkmale und Einzelheiten der Erfindung ergeben sich aus der nachfolgenden Beschreibung eines bevorzugten Ausführungsbeispiels sowie anhand von zwei Vergleichsbeispielen.

Die erfindungsgemässe Legierung A und zwei Vergleichslegierungen B und C mit den in Tabelle 1 angegebenen Zusammensetzungen wurden ausgehend von einer Schmelzetemperatur von 660°C im Druckgiessverfahren bei einer Formtemperatur von 150°C zu Kühlkörpern für elektronische Bauteile mit einem Gewicht von 2,2 kg vergossen. Nach der Entnahme aus der Druckgiessform wurden die Proben in ruhiger Luft abgekühlt.

An den Druckgussbauteilen wurde an zwei verschiedenen Messstellen M1 und M2 die elektrische Leitfähigkeit gemessen. Die in Tabelle 2 zusammengestellten Ergebnisse zeigen die Überlegenheit der erfindungsgemässen Legierung A gegenüber den Vergleichslegierungen B und der registrierten Standardlegierung C (LM6 nach BS 1490, AC 47000, AlSi12(Cu)). Die Vergleichsiegierung B unterscheidet sich von der erfindungsgemässen Legierung A im Wesentlichen durch einen erhöhten Siliziumgehalt.

In Tabelle 3 sind die Ergebnisse von Wärmeleitfähigkeitsmessungen an den Druckgussbauteilen aus der erfindungsgemässen Legierung A und der Vergleichslegierung C zusammengestellt. Die erfindungsgemässe Legierung A zeigt gegenüber der Vergleichslegierung C eine um 30 bis 40% höhere Wärmleitfähigkeit.

**Tabelle 1: chemische Zusammensetzung der Legierungen in Gew.-%**

| **Legierung** | **Si** | **Fe** | **Cu** | **Mg** | **Mn** | **Cr** | **Ti** | **V** | **Sr** |
|---|---|---|---|---|---|---|---|---|---|
| A | 8,66 | 0,60 | 0,006 | 0,001 | 0,005 | 0,001 | 0,008 | 0,006 | 0,012 |
| B | 9,40 | 0,63 | 0,008 | 0,001 | 0,006 | 0,001 | 0,008 | 0,006 | 0,008 |
| C | 10.0-13.0 | 0,6 | 0,1 | 0.10 | 0.5 | - | 0.2 | - | - |

**Tabelle 2: Elektrische Leitfähigkeit**

| **Legierung** | **Messstelle M1 [m/Ωmm²]** | **Messstelle M2 [m/Ωmm²]** |
|---|---|---|
| A | 26,06 | 24,48 |
| B | 24,35 | 23,09 |
| C | 22,08 | 21,21 |

**Tabelle 3: Wärmeleitfähigkeit**

| **Legierung** | **Anzahl Messungen** | **Temperatur [°C]** | **Probendicke [mm]** | **Wärmeleitfähigkeit [W/mK]** |
|---|---|---|---|---|
| A | 5 | 23 | 5,76 | 169,4 |
| C | 5 | 23 | 3,96 | 119,1 |

## Patentansprüche

1. Aluminiumlegierung mit guter elektrischer Leitfähigkeit und guter Wärmeleitfähigkeit zur Herstellung von Druckgussbauteilen, **dadurch gekennzeichnet, dass** die Legierung aus
8,0 bis 9,0 Gew.-% Silizium
0,5 bis 0,7 Gew.-% Eisen
max. 0,010 Gew.-% Kupfer
max. 0,010 Gew.-% Magnesium
max. 0,010 Gew.-% Mangan
max. 0,001 Gew.-% Chrom
max. 0,020 Gew.-% Titan
max. 0,020 Gew.-% Vanadium
0,010 bis 0,030 Gew.-% Strontium
und Aluminium als Rest mit herstellungsbedingten Verunreinigungen einzeln max. 0,05 Gew.-%, insgesamt max. 0,2 Gew.-% besteht.

2. Aluminiumlegierung nach Anspruch 1, **dadurch gekennzeichnet, dass** die Summe der Elemente Mangan, Titan, Vanadium und Chrom ≤ 0,02 Gew.-% beträgt.

3. Verwendung einer Aluminiumlegierung nach Anspruch 1 oder 2 für im Druckgiessverfahren hergestellte Bauteile mit guter elektrischer Leitfähigkeit und guter Wärmeleitfähigkeit, insbesondere Kühlkörper für elektronische Bauteile.

4. Druckgussbauteil aus einer Aluminiumlegierung mit guter Warmfestigkeit nach einem der Ansprüche 1 bis 2 mit guter elektrischer Leitfähigkeit und guter Wärmeleitfähigkeit.

## Claims

1. An aluminium alloy having good electrical conductivity and good thermal conductivity for producing die-cast components, **characterized in that** the alloy contains from 8.0 to 9.0% by weight of silicon
from 0.5 to 0.7% by weight of iron
not more than 0.010% by weight of copper
not more than 0.010% by weight of magnesium
not more than 0.010% by weight of manganese
not more than 0.001% by weight of chromium
not more than 0.020% by weight of titanium
not more than 0.020% by weight of vanadium
from 0.010 to 0.030% by weight of strontium
and aluminium as balance with production-related impurities of not more than 0.05% by weight each, in total not more than 0.2% by weight.

2. Aluminium alloy as claimed in claim 1, **characterized in that** the sum of the elements manganese, titanium, vanadium and chromium is ≤ 20.02% by weight.

3. Use of an aluminium alloy as claimed in claim 1 or 2 for components produced by die casting and having good electrical conductivity and good thermal conductivity, in particular cooling elements for electronic components.

4. A die cast component composed of an aluminium alloy having good heat resistance and good electrical conductivity and good thermal conductivity as claimed in any of claims 1 or 2.

## Revendications

1. Alliage d'aluminium faisant preuve d'une bonne conductibilité électrique et d'une bonne conductibilité thermique destiné à fabriquer des composants coulés sous pression, **caractérisé en ce que** l'alliage est constitué
de 8,0 à 9,0 % en poids de silicium,
de 0,5 à 0,7 % en poids de fer,
d'un maximum de 0,010 % de cuivre,
d'un maximum de 0,010 % de magnésium,
d'un maximum de 0,010 % de manganèse,
d'un maximum de 0,001 % en poids de chrome,
d'un maximum de 0,020 % en poids de titane,
d'un maximum de 0,020 % de vanadium,
de 0,010 à 0,030 % de strontium
et d'aluminium en tant que reste, avec des impuretés dues à la fabrication, individuellement un maximum de 0,05 % en poids, au total un maximum de 0,2 % en poids.

2. Alliage d'aluminium selon la revendication 1, **caractérisé en ce que** la somme des éléments manganèse, titane, vanadium et chrome est ≤ 0,02 % en poids.

3. Utilisation d'un alliage d'aluminium selon la revendication 1 ou la revendication 2, pour des composants coulés sous pression faisant preuve d'une bonne conductibilité électrique et d'une bonne conductibilité thermique, notamment de dissipateurs thermiques pour des composants électroniques.

4. Composant coulé sous pression en un alliage d'aluminium présentant une bonne résistance thermique selon l'une quelconque des revendications 1 à 2, faisant preuve d'une bonne conductibilité électrique et d'une bonne conductibilité thermique.
